# EUROPÄISCHE PATENTSCHRIFT

(11) **EP 0 116 188 B1**
(45) Veröffentlichungstag und Bekanntmachung des Hinweises auf die Patenterteilung: **09.03.1988**
(21) Anmeldenummer: 83201857.6
(22) Anmeldetag: 29.12.1983
(51) Int. Cl.: H01J 9/02, H01J 61/067

(54) **Verfahren zur Herstellung einer Hochdruckgasentladungslampenelektrode**
Method of manufacture of a high-pressure gasdischarge lamp electrode
Procédé pour la fabrication d'une electrode pour lampe à décharge dans un gaz sous pression élévée

(30) Priorität: 08.01.1983 DE 3300449
(43) Veröffentlichungstag der Anmeldung: 22.08.1984
(73) Patentinhaber: Philips Patentverwaltung GmbH, 22335 Hamburg (DE); Philips Electronics N.V., 5621 BA Eindhoven (NL)
(72) Erfinder: Hübner, Horst, Dr., D-5100 Aachen (DE); Lydtin, Hans, Dr., D-5190 Stolberg (DE); Rehder, Ludwig, Dr., D-5100 Aachen (DE); Zaengel, Thomas, Dr., D-5100 Aachen (DE)
(74) Vertreter: Piegler, Harald

(56) Entgegenhaltungen:
- EP-A- 0 038 212
- EP-A- 0 040 092
- EP-A- 0 081 270
- DE-A- 2 355 531
- DE-A- 2 524 768
- DE-A- 2 835 904
- GB-A- 2 030 180
- US-A- 575 002
- APPLIED PHYSICS LETTERS, vol. 38, no. 7, 1. April 1981, American Institute of Physics, Knoxvilles, Tenn. R. SOLANKI: "Laser photodeposition of refractory metals", Seiten 572-574
- SOVIET INVENTIONS ILLUSTRATED, Sektion CH, Woche 80/01, 13. Februar 1980. DERWENT PUBLICATIONS LTD., London, L 03
- PATENT ABSTRACTS OF JAPAN, unexamined applications, Sektion M, Vol. 1, No. 51, 18. Mai 1977
- PATENT ABSTRACTS OF JAPAN, unexamined applications, Sektion E, Vol. 5, No. 94, 19. Juni 1981

## Beschreibung

Die Erfindung betrifft ein Verfahren zur Herstellung einer Hochdruckgasentladungslampenelektrode, bei dem eine Verdickung aus einem hochschmelzenden Metall, das gegebenenfalls Emittermaterial enthält, um ein Ende eines aus einem hochschmelzenden Metall bestehenden länglichen Trägers angebracht wird.

Hochdruckgasentladungslampen bestehen aus einem gasgefüllten Glaskolben, in dem zwei Metallstifte, die Elektrodenstifte, koaxial angeordnet sind. Eigentliche Lichtquelle ist ein Lichtbogen, der zwischen den Enden der Stifte, den Elektrodenspitzen, brennt. Die Elektroden werden durch das Lichtbogenplasma geheizt.

Die wichtigsten Gesichtspunkte für den Aufbau der Lampenelektroden sind:
- Die Elektroden müssen gasdicht und temperaturbeständig aus dem Lampenkolben herausgeführt werden.
- Es muss gewährleistet sein, dass der Lichtbogen einen definierten Ansatzpunkt hat, der eine für die notwendige Elektronenemission hinreichende Temperatur aufweist.
- Die Elektroden müssen in ihren heissen Bereichen eine definierte strahlende Oberfläche (Radiator) besitzen, die zusammen mit der eigentlichen Stromzuführung den Wärmehaushalt der Elektroden bestimmt und zur Aufnahme von Emittermaterial dienen kann.
- Um eine hohe Leuchtdichte zu erzielen, sind hohe Bogenströme zu realisieren, die wiederum zu einer starken Elektrodenaufheizung führen (Bogenendverluste). Die Aufheizung, der Elektroden begünstigt zwar die Elektronenemission, darf aber materialbedingte Grenzen nicht überschreiten. Eine optimale Ausregelung zwischen diesen Randbedingungen kann dadurch erfolgen, dass die Kühlung durch Abstrahlung bestimmt wird. Dies hat auch den Vorteil, dass die Wanddurchführung thermisch nicht übermässig belastet wird.

Eine effektive Strahlungskühlung der Elektrodenspitze erreicht man durch eine Vergrösserung der strahlenden Oberfläche, also durch eine Verdickung der Elektrodenspitze. Dadurch wird gleichzeitig das Volumen und damit die Wärmekapazität der Elektrodenspitze erhöht, wodurch eine Stabilisierung der Temperatur der Elektrodenspitze über Wechselspannungsperioden erreicht wird. Durch die Vergrösserung der strahlenden Oberfläche kann auch eine gleichmässigere Flächenbelastung der Lampenkolbenwände gewährleistet werden. Weiter ermöglicht die Verdickung der Elektrodenspitze die Herstellung gekrümmter, aber glatter Elektrodenoberflächen, wodurch definierte Verhältnisse für die Bogenansatzpunkte geschaffen werden können.

Um diese Bedingungen zu erfüllen, bestehen die Elektroden üblicherweise aus einem Durchführungsstift oder einer Folien/Stiftkombination mit einer dem Lampenaufbau angepassten Verdickung aus Schwermetall, üblicherweise Wolfram, an der Elektrodenspitze.

Es ist bekannt, derartige Strukturen aus mehreren Formteilen aus z.T. verschiedenen Materialien durch Verschweissen oder Umwickeln von verspanntem Draht herzustellen (DE-A-2 835 904).

Ein Verfahren der eingangs genannten Art ist aus der DE-A-2 524768 bekannt. Bei diesem Verfahren wird die Verdickung, dort «Elektrodenkopf» genannt, durch Formpressen und Sintern von Wolframpulver, einem Metallcarbidpulver und einem Bindemittel hergestellt, beim Sintern durch Schrumpfen an einem Wolframstift als Träger befestigt und nach dem Sintern solange erhitzt, dass sie wenigstens teilweise schmilzt und die gewünschte Form annimmt. Die so hergestellte Elektrode weist die Form einer Keule, also eines länglichen Gegenstands mit dickerem Ende, auf. Eine Elektrode mit tropfenförmiger Verdickung bzw. mit einer sich zum Elektrodenende hin verdickenden Kappe oder Kuppe ist in Fig. 5 der DE-A-2 524 768 dargestellt.

Die Nachteile dieser mechanischen Verfahren sind:
- Viele z.T. aufwendige Einzelprozesse und
- fertigungstechnische Schwierigkeiten bei der Herstellung von sehr kleinen Strukturen für miniaturisierte Entladungslampen.

Aufgabe der Erfindung ist es, die genannten Elektrodenstrukturen in Massenproduktion herzustellen, wobei sowohl unterschiedliche Material- übergänge und -kombinationen als auch optimale Formgebungen erzielt werden.

Diese Aufgabe wird erfindungsgemäss dadurch gelöst, dass die Verdickung aus einer Schicht besteht, die durch reaktive Abscheidung aus der Gasphase erzeugt wird.

Der Träger, z.B. ein Metallstift oder ein Zuleitungsdraht, besteht vorzugsweise aus einem der Metalle Niob, Molybdän oder Wolfram und die aufgebrachte Verdickung, z.B. eine Kappe oder Kuppe, vorzugsweise aus Wolfram.

Nach einer weiteren Ausführungsform der Erfindung wird der Träger, z. B. ein Metallstift oder ein Zuleitungsdraht, vor dem Aufbringen der Verdikkung, z. B. einer Kappe oder Kuppe, mit dem gleichen Verfahren mit einer Schutzschicht gegen Korrosion, vorzugsweise aus Tantal, versehen.

Beim erfindungsgemässen Verfahren ist es ferner vorteilhaft, die Verdickung durch simultane Abscheidung mit einem Emittermaterial, insbesondere Thorium, zu dotieren.

Bei einer weiteren bevorzugten Ausführungsform der Erfindung wird die Verdickung an einem rotationssymmetrischen Träger, z.B. an einem runden Stift, erzeugt. In manchen Fällen ist es vorteilhaft, die Verdickung an einem flachen länglichen Träger, z. B. an einem Folienstreifen, anzubringen.

Bei einer anderen bevorzugten Ausführungsform der Erfindung, insbesondere bei Anwendung eines rotationssymmetrischen Trägers, wird das CVD-Verfahren derart gesteuert, dass eine rotationssymmetrische, z.B. eine kugel-, halbkugel-oder tropfenförmige, Verdickung entsteht. In manchen Fällen, insbesondere bei Anwendung eines flachen Trägers, ist es vorteilhaft, eine biradiale Verdickung an dem Träger zu erzeugen.

Eine Elektrodenstruktur für Hochdruckgasentladungslampen wird erfindungsgemäss z.B. dadurch hergestellt, dass auf einem feinen Zuleitungsdraht eine sich zum Elektrodenende hin veradickende Kappe oder Kuppe aus hochschmelzendem Metall durch kontrollierte Abscheidung aus der Gasphase (CVD-Verfahren) aufgebracht wird.

Die Technik der Abscheidung von Schwermetallen einzeln oder auch simultan mit anderen Komponenten auf unterschiedliche Träger bzw. Substrate mit Hilfe der CVD-Technik ist hinreichend bekannt (z.B. W.A. Bryant, J.Mat.Sci.12 (1977) 1285-1306). In Applied Physics Letters 38, No. 7,1 (1981) 572-574 ist beschrieben, wie aus Molybdän oder Wolfram bestehende ¹/₄ 11m dicke Metallisierungen auf einem Si-Substrat zur Bildung einer VLSI-Schaltung angebracht werden. In der Lampentechnik sind jedoch auf diese Art und Weise bisher nur Drähte für Glühlampen hergestellt worden (US-A-575 002; J. Electrochem. Soc. 96 (1949) 318-333).

Die mit solchen Verfahren erzeugten Schichten weisen eine ausserordentlich hohe Haftung auf dem Grundsubstrat auf, sind hochrein und erreichen nahezu die theoretische Dichte der entsprechenden Elemente. Bei den meisten CVD-Prozessen wird von einem metastabilen reaktiven Gasgemisch ausgegangen, welches erst an der auf eine höhere Temperatur gebrachten Oberfläche des zu beschichtenden Substrates reagiert, so dass sich der gewünschte Stoff abscheidet. Im Falle der gut untersuchten Wolfram-Abscheidung kann dieser Prozess durch die Bruttoreaktion beschrieben werden. Die Struktur und die Homogenität der abgeschiedenen Schichten hängen entscheidend von den Parametern Druck, Temperatur und Substratoberfläche ab. Soll ein Substrat mit tiefen Einbuchtungen oder Poren auf der gesamten Oberfläche gleichmässig beschichtet werden, müssen Druck und Temperatur so niedrig gewählt werden, dass auch eine gleichmässige Abscheidung in den Poren bzw. Ausbuchtungen erfolgt. Werden Druck und Temperatur höher gewählt, erfolgt die Abscheidung vorzugsweise am Eingang der Poren, dagegen kaum am Boden der Poren (v.d. Brekel, Philips Res. Repts. Part I, 32 (1977) 118-133, Part II, 32 (1977) 134-146).

Während bei den üblichen Anwendungen des CVD-Verfahrens die Prozesssteuerung so erfolgt, dass eine gleichmässige Beschichtung resultiert, werden erfindungsgemäss mit grossem Vorteil die Prozessparameter in Richtung auf eine nicht gleichmässige Schichtdicke gewählt.

Werden beispielsweise Elektrodenstifte aus dem Material für die Kolbendurchführung mit geringem Abstand zueinander so aufgestellt, dass die Stifte nur mit einer Hälfte in das reaktive Gasvolumen eines CVD-Reaktors ragen, so kann die Beschichtung durch die Wahl von Druck und Temperatur so gesteuert werden, dass vorzugsweise die Stiftspitzen beschichtet werden. Zu diesem erwünschten Effekt kommt als weiterer Vorteil hinzu, dass bei den erforderlichen Schichtdicken von 50 bis 500 µm die Morphologie der Elektrodenstifte dazu beiträgt, dass eine bevorzugte Abscheidung an den Kanten und Spitzen des vorderen Stiftendes stattfindet.

Damit erlaubt das erfindungsgemässe Verfahren auf relativ einfache Weise die gleichzeitige Herstellung grosser Mengen von identischen Elektroden (Stiftmatrizen mit 50 50 Stiften sind sogar schon im Laborversuch ohne grossen Aufwand zu beschichten). Weiter können verschiedene Materialien nacheinander oder simultan in der gleichen Apparatur abgeschieden werden (Emittermaterialien, Schutzschichten). Das Verfahren ist besonders für die Herstellung von Elektroden für miniaturisierte Lampen geeignet, weil relativ kleine Stifte schnell und exakt mit Schichtstrukturen ausreichender Dicke versehen werden können. Dabei ist es ein besonderer Vorteil der CVD-Beschichtung, dass die Stifte von nahezu beliebiger Form sein können, also nicht rotationssymmetrisch in bezug auf ihre Längsachse sein müssen.

Beim erfindungsgemässen Verfahren werden z.B. Durchführungsstifte von Elektroden in einem thermisch geheizten CVD-Reaktor an der Spitze beschichtet. Um zu vermeiden, dass nicht nur die Stifte, sondern auch die Reaktoroberflächen beschichtet werden (Reduktion der effektiven Ausbeute) und um die Beschichtungsdauer zu verkürzen (für 500 11m dicke Schichten liegen die Beschichtungszeiten je nach Prozessbedingungen zwischen 200 und 500 min), wird die Verdickung nach einer nicht nur im zuvor erwähnten Falle, sondern ganz allgemein besonders bevorzugten Ausführungsform des erfindungsgemässen Verfahrens durch laserunterstützte Abscheidung aus der Gasphase aufgebracht. Dabei wird der Stift vorzugsweise mit einem leistungsstarken Laser, insbesondere einem CO₂-Laser oder einem Nd-YAG-Laser, aufgeheizt.

Bei einem Ausführungsbeispiel dieser bevorzugten Verfahrensvariante ragen die Elektrodenspitzen aus einem Halter heraus in ein Gasgemisch, das die abzuscheidenden Komponenten in Form einer Verbindung enthält (z. B. W in der Verbindung WF₆). Die Heizung der Elektrodenspitze und des sie direkt umgebenden Gases erfolgt dann dadurch, dass ein Laserstrahl auf die Spitze fokussiert wird. Durch die Einkopplung der Laserstrahlung von der Elektrodenstirnseite her wird wegen des über dem Elektrodenstift auftretenden Temperaturabfalles von der Spitze bis zum Sockel im Halter ohne weitere Massnahmen eine bevorzugte Beschichtung der vorderen Spitze erzielt. Diese Verfahrensvariante zeichnet sich dadurch aus, dass sowohl eine hohe Ausbeute als auch eine hohe Abscheidegeschwindigkeit erzielt wird.

Bei einer weiteren Ausführungsform der laserunterstützten Elektrodenherstellung wird ein Trägerdraht, der durch einen Reaktor geführt wird, an diskreten Stellen entlang seiner Längsachse durch seitliche Laserbestrahlung aufgeheizt. Durch Fokussieren der Laserstrahlung auf die Drahtoberfläche werden nur Teillängen des Drahtes beschichtet. Eine gleichmässige Beschichtung auf dem Umfang wird entweder durch Drehen des Drahtes oder durch Laserbestrahlung aus mehreren Richtungen erreicht. Mit Hilfe dieser Beschichtungsweise werden an einem endlosen Draht in vorgewählten Abständen Verdickungen angebracht. Die eigentlichen Elektroden werden dann durch Zertrennen in entsprechende Teilstükke erhalten.

Gegenüber den nach dem bisherigen Stand der Technik hergestellten Elektroden weisen die mit CVD-Verfahren hergestellten Elektroden für Gasentladungslampen die folgenden Vorteile auf:
- Die Materialzusammensetzung kann bei Benutzung der konventionellen CVD-Technik weitgehend variiert werden, wodurch z. B. vielfältige Dotierungsmöglichkeiten eröffnet werden.
- Der Träger, also z. B. der Metallstift bzw. Zuleitungsdraht, muss nicht rotationssymmetrisch in bezug auf seine Längsachse sein.
- Die Form der Verdickung kann durch Wahl der CVD-Abscheidebedingungen mit geringem Aufwand variiert werden. Dies ist bei mechanischen Verfahren nur begrenzt möglich.
- Das Kuppenmaterial ist kompakt und homogen, so dass bei hohen thermischen Belastungen keine Störungen durch Gasausbrüche o.ä. zu erwarten sind.
- Die Elektroden können mit engen Toleranzen in grossen Mengen gleichzeitig hergestellt werden.
- Die Grösse der Elektroden wird nicht durch mechanische Fertigungstechniken eingeschränkt. Eine Miniaturisierung ist leicht durchführbar.
- Bei konventionellen Elektroden muss der Durchführungsteil aus mit dem Lampenkolben kompatiblem Material gefertigt werden, dessen Temperaturbeständigkeit deutlich niedriger als die des Elektrodenstiftes sein kann. Bei CVDgefertigten Elektroden können Durchführungsteil und Elektrodenstift aus dem gleichen Material bestehen. Hier wird die Verträglichkeit zwischen Lampenkolben und Durchführungsteil durch eine zusätzliche CVD-Beschichtung erzielt. Elektroden, die mit dem laserunterstützten CVD-Verfahren hergestellt werden, bieten folgende weitere Vorteile:
- Es wird durch die lokal begrenzte Aufheizung nur der Bereich der Elektrodenkuppe beschichtet.
-Schnelle Fertigung aufgrund hoher Ausbeuten und grosser Wachstumsraten (mehr als 10 µm/ min im Vergleich zu 1 pm/min Abscheidegeschwindigkeit bei konventionellen CVD-Verfahren).
- Da die CVD-Abscheidung temperaturabhängig ist, wird das Profil der abgeschiedenen Verdikkung durch die mit dem Laser erzeugte Temperaturverteilung geprägt (d.h. an den heissesten Stellen wird im allgemeinen am meisten abgeschieden).

Die Erfindung wird anhand einer Zeichnung näher erläutert. In der Zeichnung zeigen
Fig. 1 einen schematischen Schnitt durch eine Seite einer Entladungslampe,
Fig. 2 eine Elektrodenstruktur im Schnitt,
Fig. 3 eine schematische Darstellung des Beschichtungsverfahrens und
Fig. 4 bis 7 schematische Darstellungen von Ausführungsformen des lasergestützten bzw. lasergeheizten Beschichtungsverfahrens.

Die Lampenelektroden haben den in Fig. 1 skizzierten Aufbau. Wegen der hohen Temperaturen besteht die Verdickung bzw. Elektrodenkuppe 1 üblicherweise aus Wolfram mit oder ohne die Elektronenemission fördernden Dotierungen. Die Verdickung ist auf einem Elektrodenstift 2 angebracht, der dann in das Durchführungsteil 3 übergeht. 3 kann ein Stift, eine Folie oder eine Kombination von beiden sein. Während der Stift 2 üblicherweise aus Wolfram oder ähnlichen Metallen besteht, muss das Material des Durchführungsteils so gewählt werden, dass eine gasdichte Durchführung durch den Glaskolben 4 möglich ist.

In Fig. 2 ist ein Beispiel für eine Elektrodenstruktur mit einer rotationssymmetrischen Verdikkung bzw. Elektrodenkuppe 1 im Schnitt dargestellt.

In Fig. 3 ist das Beschichtungsverfahren schematisch dargestellt. Stifte 2 aus Schwermetall mit Durchmessern d von 0,05 bis 1 mm stehen mit Abständen a von 0,5 bis 10 mm in den matrixförmig angeordneten Lochbohrungen 5 von 0,2 bis 1,5 mm Durchmesser eines temperaturbeständigen Substrathalters 6. Dieser Halter 6 wird zusammen mit den Stiften in einem (nicht dargestellten) CVD-Reaktor isotherm auf Temperaturen zwischen 600°C und 1100°C aufgeheizt. Die durch einen Pfeil angedeuteten gasförmigen Ausgangsmaterialien wie z.B. WF₆ und H₂ werden mit Durchflussmengen zwischen 10 und 200sccm bzw. 30 und 2000 sccm in den Reaktor geleitet, wobei sccm Kubikzentimeter pro Minute bei Normalbedingungen bedeutet. Die Pumpleistung wird so reguliert, dass sich Gasdrücke von 1 bis 50 mbar einstellen.

In Fig. 4 ist eine Vorrichtung für eine lasergestützte Elektrodenbeschichtung schematisch dargestellt. Ein in einem Reaktor 7 angeordneter Stift 2 mit Durchmessern von 0,05 bis 1 mm ragt 1 bis 5 mm aus einem Halter 6 heraus und wird von der Seite mit einem Gasgemisch aus WF₆ und H₂ umströmt, das durch einen Gaseinlass 8 in den Reaktor hineingeleitet wird. Von der Stirnseite des Reaktors her erfolgt die Aufheizung mit einem durch einen Hohlspiegel 9 fokussierten Laserstrahl 10, der durch ein für den Laserstrahl durchlässiges Fenster 11 in den Reaktorraum eingekoppelt wird. Selbstverständlich kann auch eine andere Art der Fokussierung angewendet werden. Die Laserleistung ist so ausgeregett, dass der im Stift absorbierte Teil der Strahlung diesen auf Temperaturen zwischen 600 und 1500°C aufheizt.

Die Stifttemperatur wird durch zusätzliche Fenster (nicht dargestellt) pyrometrisch gemessen.

Höhere Drücke sind möglich, jedoch ist zu beachten, dass die in das Gas eingekoppelte Laserleistungsdichte noch nicht zu starker Ausscheidung von Wolfram in der Gasphase führt. Dem kann durch einen stark konvergenten Strahlengang vorgebeugt werden. Bei hinreichend kurzen Diffusionslängen muss eine «Vorkeimung» in der Gasphase auch nicht unbedingt nachteilig sein, sondern kann zu besonders feinkristalliner Abscheidung bei hoher Geschwindigkeit führen.

In Fig. 5 ist ein weiteres Ausführungsbeispiel für die lasergeheizte Elektrodenbeschichtung dargestellt. Hier sind mehrere Elektrodenstifte 2 in einem revolvertrommelähnlichen Halter 6 angeordnet. Der Halter kann gedreht werden, so dass die Elektroden nacheinander in der Laserstrahl 10 gedreht und beschichtet werden.

Fig. 6 skizziert eine Anordnung für den kontinuierlichen Betrieb. Dabei werden nacheinander Halter 6 mit angesetzten Stiften 2 an den Reaktor 7 herangeführt und mit Federn 12 vorvakuumdicht angeflanscht. Nachdem der Stift beschichtet ist, wird der Halter abgehoben und die fertige Elektrode entnommen. Dann kann der nächste Halter angeflanscht werden. Im Gegensatz zu den konventionellen Beschichtungsanordnungen sind vor dem Öffnen des Reaktors keine langen Abkühlzeiten zu beachten, denn die Elektrode kühlt nach dem Abschalten des Lasers wegen der kleinen Wärmekapazität sehr schnell ab.

Ein Ausführungsbeispiel für die seitliche Laserbestrahlung ist in Fig. 7 dargestellt. Dabei wird ein Trägerdraht 13 durch gasdichte Durchführungshülsen 14 schrittweise in einen Reaktor 7 gezogen und in diesem durch einen fokussierten Laserstrahl 10 durch ein Fenster 11 von der Seite aufgeheizt. Es erfolgt dann eine Beschichtung einer Teilzone des Drahtes. Nach Fertigstellung dieser Teilbeschichtung wird der Draht in der durch einen Pfeil angedeuteten Richtung um die gewünschte Elektrodenstift-Länge weitertransportiert und die nächste Verdickung 15 wird angebracht. Das Herausführen des mit Verdickungen versehenen Trägerdrahts aus dem Reaktor erfolgt z.B. über eine Schleuse (nicht dargestellt). Damit ist eine quasikontinuierliche Elektrodenherstellung möglich. Die Elektrodenstifte werden aus dem Trägerdraht 13 durch Trennen des Drahtes auf einer Seite jeder Verdickung 15 erhalten.

Zur Herstellung von Elektroden wurden Drahtstücke aus verschiedenen Materialien nach den oben beschriebenen Verfahren mit Wolfram derart beschichtet, dass die erwünschten Verdickungen an den Elektrodenspitzen entstanden. An den unteren Enden blieben die Drahtstücke dagegen unbeschichtet und waren somit für eine gasdichte Durchführung durch den Lampenkolben geeignet. Beispiele hierfür sind:
Wolfram auf Molybdändraht
(Drahtdurchmesser 300 11m,
Kuppendurchmesser 760 11m)
Wolfram auf Niobdraht
(Drahtdurchmesser 300 pm,
Kuppendurchmesser 1200 pm)
Wolfram auf Wolframdraht
(Drahtdurchmesser 50 11m,
Kuppendurchmesser 450 ₁1m).

## Patentansprüche

1. Verfahren zur Herstellung einer Hochdruckgasentladungslampenelektrode, bei dem eine Verdickung aus einem hochschmelzenden Metall, das gegebenenfalls Emittermaterial enthält, um ein Ende eines aus einem hochschmelzenden Metall bestehenden länglichen Trägers angebracht wird, dadurch gekennzeichnet, dass die Verdikkung aus einer Schicht besteht, die durch reaktive Abscheidung aus der Gasphase erzeugt wird.

2. Verfahren nach Anspruch 1, dadurch gekennzeichnet, dass der Träger aus einem der Metalle Niob, Molybdän oder Wolfram und die erzeugte Verdickung aus Wolfram besteht.

3. Verfahren nach Anspruch 1 oder 2, dadurch gekennzeichnet, dass der Träger vor dem Erzeugen der Verdickung mittels des gleichen Abscheidungsverfahrens mit einer Schutzschicht gegen Korrosion, insbesondere aus Tantal, versehen wird.

4. Verfahren nach einem der Ansprüche 1 bis 3, dadurch gekennzeichnet, dass die Verdickung durch simultane Abscheidung mit einem Emittermaterial, insbesondere Thorium, dotiert wird.

5. Verfahren nach einem der Ansprüche 1 bis 4, dadurch gekennzeichnet, dass die Verdickung an einem rotationssymmetrischen Träger erzeugt wird.

6. Verfahren nach einem der Ansprüche 1 bis 4, dadurch gekennzeichnet, dass die Verdickung an einem flachen Träger erzeugt wird.

7. Verfahren nach einem der Ansprüche 1 bis 6, insbesondere nach Anspruch 5, dadurch gekennzeichnet, dass eine rotationssymmetrische Verdickung an dem Träger erzeugt wird.

8. Verfahren nach einem der Ansprüche 1 bis 6, insbesondere nach Anspruch 6, dadurch gekennzeichnet, dass eine biradiale Verdickung an dem Träger erzeugt wird.

9. Verfahren nach einem der Ansprüche 1 bis 8, dadurch gekennzeichnet, dass die Verdickung durch laserunterstützte Abscheidung aus der Gasphase erzeugt wird.

10. Verfahren nach Anspruch 9, dadurch gekennzeichnet, dass der Träger mit einem C0₂-Laser aufgeheizt wird.

11. Verfahren nach Anspruch 9, dadurch gekennzeichnet, dass der Träger mit einem Nd-YAG-Laser aufgeheizt wird.

12. Verfahren nach einem der Ansprüche 9 bis 11, dadurch gekennzeichnet, dass die Verdickung durch seitliche Laserbestrahlung diskreter Stellen eines endlosen Trägerdrahtes erzeugt wird und die Elektroden durch Trennen des Trägerdrahtes auf einer Seite jeder Verdickung erhalten werden.

13. Verfahren nach einem der Ansprüche 9 bis 11, dadurch gekennzeichnet, dass als Träger mehrere Stifte in einem Revolverhalter angeordnet sind und nacheinander mit dem Laser aufgeheizt werden.

14. Verfahren nach einem der Ansprüche 9 bis 11, dadurch gekennzeichnet, dass als Träger mehrere Stifte in Haltern nacheinander an den Reaktor herangebracht, angeflanscht, die Stifte beschichtet und die Halter wieder abgenommen werden.

## Claims

1. A method of manufacturing an electrode of a high-pressure gas discharge lamp, in which a thickened part of a high meltingpoint metal, which may contain emitter material, is arranged to surround an end of an elongate support consisting of a high melting-point metal, characterized in that the thickened part consists of a layer, which is produced by reactive deposition from the gaseous phase.

2. A method as claimed in Claim 1, characterized in that the support consists of one of the metals nobium, molybdenum or tungsten and the thickened part formed consists fo tungsten.

3. A method as claimed in Claim 1 or 2, characterized in that the support is provided, before the thickened part is formed, with a layer protecting against corrosion, more particularly of tantalum, by means of the same deposition method.

4. A method as claimed in any one or Claims 1 to 3, characterized in that the thickened part is doped with an emitter material, more particularly thorium, by simultaneous deposition.

5. A method as claimed in any one of Claims 1 to 4, characterized in that the thickened part is formed at a rotation-symmetrical support.

6. A method as claimed in any one of Claims 1 to 4, characterized in that the thickened part is formed at a flat support.

7. A method as claimed in any one of Claims 1 to 6, more particularly as claimed in Claim 5, characterized in that a rotation-symmetrical thickened part is formed at the support.

8. A method as claimed in any one of Claims 1 to 6, more particularly as claimed in Claim 6, characterized in that a biradial thickened part is formed at the support.

9. A method as claimed in any one of Claims 1 to 8, characterized in that the thickened part is formed by laser-supported deposition from the gaseous phase.

10. A method as claimed in Claim 9, characterized in that the support is heated by means of a C0₂ laser.

11. A method as claimed in Claim 9, characterized in that the support is heated by means of an Nd-YAG laser.

12. A method as claimed in any one of Claims 9 to 11, characterized in that the thickened part is obtained by lateral laser irradiation of discrete areas of an endless support wire and the electrodes are obtained by severing the support wire on one side of each thickened part.

13. A method as claimed in any one of Claims 9 to 11, characterized in that as support several pins are arranged in a turret holder and are successively heated by means of the laser.

14. A method as claimed in any one of Claims 9 to 11, characterized in that as support several pins are successively taken in holders to the reactor and are flanged the pins are coated and the holders are removed again.

## Revendications

1. Procédé pour la réalisation d'une électrode pour une lampe à décharge dans un gaz à haute pression, selon lequel un épaississement en un métal à point de fusion élevé qui, le cas échéant, contient du matériau d'émetteur est disposé autour d'une extrémité d'un support oblong constituée par un métal à point de fusion élevé, caractérisé en ce que l'épaississement est constitué par une couche, qui est obtenue par dépôt réactif à partir de la phase gazeuse.

2. Procédé selon la revendication 1, caractérisé en ce que le support est constitué par l'un des métaux niobium, molybdène ou tungstène et l'épaississement obtenu est constitué par du tungstène.

3. Procédé selon la revendication 1 ou 2, caractérisé en ce qu'avant la réalisation de l'épaississement et à l'aide du même procédé de séparation, le support est muni d'une couche assurant une protection contre la corrosion, notamment en tantale.

4. Procédé selon l'une des revendications 1 à 3, caractérisé en ce que l'épaississement est dopé par dépôt simultané de matériaux d'émetteur, notamment du thorium.

5. Procédé selon l'une des revendications 1 à 4, caractérisé en ce que l'épaississement est réalisé sur un support à symétrie de révolution.

6. Procédé selon l'une des revendications 1 à 4, caractérisé en ce que l'épaississement est réalisé sur un support plan.

7. Procédé selon l'une des revendications 1 à 6, notamment selon la revendication 5, caractérisé en ce qu'un épaississement à symétrie de révolution est réalisé sur le support métallique.

8. Procédé selon l'une des revendications 1 à 6, notamment selon la revendication 6, caractérisé en ce qu'un épaississement biradial est réalisé sur le support.

9. Procédé selon l'une des revendications 1 à 8, caractérisé en ce que l'épaississement est réalisé par dépôt soutenu par un laser à partir de la phase gazeuse.

10. Procédé selon la revendication 9, caractérisé en ce que le support est chauffé à l'aide d'un laser à C0₂.

11. Procédé selon la revendication 9, caractérisé en ce que le support est chauffé à l'aide d'un laser à Nd-YAG.

12. Procédé selon l'une des revendications 9 à 11, caractérisé en ce que l'épaississement est réalisé par rayonnement latéral de laser d'endroits discrets d'un fil de support sans fin et les électrodes sont obtenues par séparation du fil de support d'un côté de chaque épaississement.

13. Procédé selon l'une des revendications 9 à 11, caractérisé en ce que plusieurs broches sont disposées comme support dans un porteur revolver et chauffées successivement à l'aide du laser.

14. Procédé selon l'une des revendications 9 à 11, caractérisé en ce que plusieurs broches sont disposées successivement comme support dans des porteurs sur le réacteur, bridées, les broches sont munies d'une couche et les porteurs sont à nouveau enlevés.
